# EUROPÄISCHE PATENTSCHRIFT

(11) **EP 0 226 994 B1**
(45) Veröffentlichungstag und Bekanntmachung des Hinweises auf die Patenterteilung: **18.07.1990**
(21) Anmeldenummer: 86117417.5
(22) Anmeldetag: 15.12.1986
(51) Int. Cl.: C21C 1/02

(54) **Mittel zur Entschwefelung von geschmolzenem Eisen sowie Verfahren zur Herstellung des Mittels**
Agent for desulphuration of molten iron and process for its production
Agent de désulfuration d'une fonte liquide ainsi que procédé de fabrication

(30) Priorität: 17.12.1985 DE 3544563; 17.12.1985 DE 3544562
(43) Veröffentlichungstag der Anmeldung: 01.07.1987
(73) Patentinhaber: SKW Trostberg Aktiengesellschaft, 83308 Trostberg (DE); Thyssen Stahl Aktiengesellschaft, 47166 Duisburg (DE)
(72) Erfinder: Meichsner, Walter, D-4150 Krefeld (DE); Gmöhling, Werner, Dr., D-8221 Hufschlag (DE); Tutte, Manfred, D-4130 Moers (DE); Peters, Karl-Heinz, Dr., D-4220 Dinslaken 5 (DE)
(74) Vertreter: Huber, Bernhard, Dipl.-Chem.

(56) Entgegenhaltungen:
- EP-A- 0 042 033
- EP-A- 0 164 592
- DE-A- 2 252 796
- DE-A- 2 741 588
- US-A- 4 315 773
- Hütte, Taschenbuch für Eisenhüttenleute, 1961, S.278-382

## Beschreibung

Die Erfindung betrifft Mittel, Verfahren zur Herstellung des Mittels und Anwendung des Mittels zur Entschwefelung von Eisenschmelzen außerhalb des Hochofens. Unter Eisenschmelzen werden hier Roheisen- und Gußeisenschmelzen verstanden.

Die Entschwefelung des Roheisens außerhalb des Hochofens in der Transport- oder Umfüllpfanne gehört inzwischen zum Stand der Technik. Als bevorzugtes Entschwefelungsmittel haben sich Gemische auf Basis von Calciumcarbid durchgesetzt, da diese bei hoher Wirtschaftlichkeit eine schnelle Entschwefelung des Roheisens bewirken und zu niedrigen Endschwefelgehalten führen. Ein bevorzugtes Mittel stellt ein Gemisch bestehend aus 20 bis 90 Gew.% technischem Calciumcarbid und Calciumcarbonat, vorzugsweise in gefällter Form und 2 bis 20 Gew.% darin verteiltem Kohlenstoff dar, wobei das feinteilige Calciumcarbonat/Kohlenstoff-Gemisch unter dem Namen Diamidkalk bekannt ist (DE-PS 17 58 250).

Aus der DE-AS 25 31 047 ist ein Verfahren zum Entschwefeln von Roheisen bekannt, das als Entschwefelungsmittel eine Mischung aus Calciumcarbid, Kalkstickstoff oder Kalk mit einem Anteil von 0,5 bis 3,5 Gew.% Aluminium- oder Magnesiumpulver, bezogen auf die Calciumverbindungen, verwendet.

In der US-Patentschrift 3 998 625 wird ein Entschwefelungsmittel, bestehend aus einer Kombination von Kalk und weiteren Bestandteilen mit Magnesium beschrieben, sowie in der US-Patentschrift 4 266 969 der Einsatz von Kalk mit kohlenstoffhaltigem Material und einem nichtoxidierenden Fördergas empfohlen.

Nachteilig bei den bekannten Mitteln sind die größen anfallenden Schlackenmengen, die besonders in den Torpedopfannen aber auch in den offenen Pfannen zu unerwünschten Ablagerungen und Verkrustungen führen und darüber hinaus beträchtliche Mengen Eisen einschließen, was zu erheblichen Eisenverlusten führt.

Es ist auch bereits vorgeschlagen worden, statt Calciumcarbonat dem Calciumcarbid einen Zusatz zuzumischen, der bei der Temperatur der Eisenschmelze Wasserstoff abspaltet (DE-PS 22 52 796). Ein derartiges Entschwefelungsmittel hat sich jedoch in der Praxis nicht bewährt, da offenbar die Abspaltung des Wasserstoffes nicht in der Weise erfolgte, daß eine ausreichende Dispergierung des Calciumcarbids in der Eisenschmelze bewirkt werden konnte.

Es wurde auch schon vorgeschlagen, Entschwefelungsmittel bei der Behandlung von Gußeisenschmelzen zusammen mit Kohlenstoff, z.B. in Form von Pechkoks, Blutkohle, Lederkohle einzusetzen, aber die hierzu vorgeschlagenen Kohlensorten enthalten praktisch keine flüchtigen Bestandteile (s. angegebenen Stand der Technik in der DE-PS 17 58 250).

Aus AU-A-4 254 285 ist ein feinkörniges Entschwefelungsmittel für Eisenschmelzen bekannt, das aus einer Kombination von Calciumcarbid, wenigstens einer bei der Temperatur der Eisenschmelze Wasserstoff abspaltenden Substanz und Magnesium besteht, wobei die Wasserstoff-abspaltende Substanz nach den bevorzugten Ausführungsformen aus einem festen oder flüssigen Kohlenwasserstoff, wie z.B. Polyethylen oder Polypropylen, besteht. Dieses Mittel kann zusätzliche Kohle, wie z.B. Braun -oder Gaskohle oder Anthrazit enthalten.

Es bestand daher die Aufgabe, ein weiteres Entschwefelungsmittel auf Basis von Calciumcarbid zu entwickeln, das einerseits keine weiteren schlackebildenden Bestandteile in die Eisenschmelze einbringt und andererseits eine für die Dispergierung des Calciumcarbids ausreichend große Gasmenge unmittelbar nach dem Eintritt in die Eisenschmelze entwickelt und bei günstigen Verbrauchswerten und kurzen Behandlungszeiten niedrige Endschwefelgehalte erzielt.

Gelöst wurde diese Aufgabe durch ein feinkörniges Mittel, das in fluidisierter Form mittels eines Gases in die Eisenschmelze eingeblasen wird, das aus einem Gemisch von technischem Calciumcarbid und einer getrockneten Kohle besteht, welche mindestens 15 Gew.% flüchtige Bestandteile enthält und unmittelbar nach dem Eintritt in die Eisenschmelze ein Gasvolumen von mindestens 80 NL Gas/kg Kohle freisetzt.

Unter technischem Calciumcarbid wird ein handelsübliches Produkt verstanden, das 65 bis 85 Gew.% CaC₂ enthält und dessen Rest überwiegend aus Kalk besteht. Der Anteil an technischem Calciumcarbid kann in dem erfindungsgemäßen Mittel in weiten Grenzen schwanken. Dementsprechend schwanken die Gehalte der übrigen Bestandteile.

Bevorzugt wird ein Entschwefelungsmittel verwendet, das 50 bis 98 Gew.% Calciumcarbid und 50 bis 2 Gew.% Kohle enthält. Besonders bevorzugt enthält das Mittel 80 bis 96 Gew.% Calciumcarbid und 20 bis 4 Gew.% Kohle.

Das erfindungsgemäße Entschwefelungsmittel kann zusätzlich Magnesium enthalten. Bevorzugt sind Mischungen mit Gehalten von 47,5 bis 95,5 Gew.% technischem Calciumcarbid, 50 bis 2 Gew.% getrockneter Kohle und 2 bis 40 Gew.% Magnesium.

Bevorzugt wird als Kohlekomponente eine Kohlesorte gewählt, die als getrocknetes Produkt beim pneumatischen Einbringen in die Eisenschmelze, d.h. bei einer Erhitzungsgeschwindigkeit von 10³ bis 10⁶⁰C/sec. etwa 90 Gew.-% der flüchtigen Bestandteile innerhalb von weniger als 60 sec., bevorzugt weniger als 40 sec., freisetzt. Je höher der Anteil an flüchtigen Bestandteilen in der Kohle ist, umso höher ist im allgemeinen die Wirksamkeit des Entschwefelungsmittels. Besonders bevorzugt werden daher Kohlen verwendet, die wenigstens 25 Gew.-% flüchtige Bestandteile enthalten.

Bevorzugt werden Kohlen verwendet, die in getrockneter Form unmittelbar nach dem Eintritt in die Eisenschmelze ein Gasvolumen von mindestens 150 NL/kg entwickeln. Kohlen, die diese Bedingungen erfüllen, sind insbesondere Braunkohlen, Flammkohle, Gasflammkohle, Gaskohle und Fettkohle (vgl. Tabelle 1).

Sollte est sich als zweckmäßig erweisen, können auch zwei oder mehrere Kohlesorten mit hohen Gehalten an flüchtigen Bestandteilen im Gemisch verwendet werden.

Der Feuchtigkeitsgehalt der getrockneten Kohle beträgt bevorzugt weniger als 0,5 Gew.-%, um eine Acetylenbildung durch Reaktion mit dem Calciumcarbid auszuschliessen. Erreicht werden solche Trocknungsgrade in handelsüblichen Trockenvorrichtungen wie Drallstrom-, Flugstrom- oder Mahltrockner sowie beim Trocknen im Vakuum in einfachen Aggregaten, worin das zu trocknende Gut lediglich umgewälzt wird.

Das zu verwendende Magnesium sollte eine Körnung kleiner 1 mm besitzen. Bevorzugt wird ein Magnesium verwendet, das bereits < 500 pm zerkleinert ist, besonders bevorzugt wird ein Magnesium, das eine Korngröße < 350 um, besitzt.

Es kann sich als zweckmäßig erweisen, dem Entschwefelungsgemisch einen Anteil von 1 bis 10 Gew.% Flußspat beizumischen z.B. um die Eigenschaften der bei der Entschwefelungsbehandlung entstehende Schlacke günstig zu beeinflussen. Bevorzugt werden dem Gemisch 2 bis 6 Gew.% Flußspat zugemischt. Anstelle von Flußspat kann dem Mittel Kugelmühlenstaub (Abfälle aus der Aluminiumherstellung), bestehend aus Aluminiumoxid mit Anteilen von bis zu 30 Gew.% Aluminium zugesetzt werden.

Die Herstellung des erfindungsgemäßen Entschwefelungsmittels erfolgt in der Weise, daß die getrocknete Kohle dem vorgebrochenen oder vorgemahlenen Calciumcarbid zudosiert und das Gemisch in einer Mühle auf den gewünschten Feinheitsgrad zerkleinert wird. Hierbei kann es sich als zweckmäßig erweisen, unter Inertgasdeckung zu arbeiten, um evtl. entstehende geringe Acetylenmengen aus der Misch- und Mahlanlage sofort zu entfernen. Mann kann aber auch das Carbid und die Kohle getrennt vermahlen und nachträglich zusammenmischen.

Die Bestandteile des erfindungsgemäßen Mittels mit Ausnahme von Magnesium, werden intensiv vermahlen und gemischt, wobei diese bevorzugt so weit zerkleinert werden, daß mindestens 90 Gew.-% des Gemisches eine Korngröße < 200 um, besonders bevorzugt aber 90% eine Korngröße < 100 pm und 40 bis 65 Gew.-% eine Korngröße < 50 um, aufweisen. Gewisse Abweichungen hiervon sind ohne Belang auf den Entschwefelungseffekt.

In einer bevorzugten Ausführungsform wird dem Mittel, das aus Calciumcarbid und getrockneter Kohle besteht, Magnesium zudosiert, so daß das Mittel als homogenes gemisch pneumatisch in die Schmelze gefördert wird. Bevorzugt wird der Gehalt an technischem Calciumcarbid auf 47,5 bis 95,5 Gew.% besonders bevorzugt 66 bis 86 Gew.%, der. an getrockneter Kohle auf 50 bis 2 Gew.% besonders bevorzugt 20 bis 4 Gew.% und der an feinkörnigem Magnesium auf 2,5 bis 40 Gew.% besonders bevorzugt 10 bis 30 Gew.% eingestellt. Andererseits hat es sich häufig als zweckmäßig erwiesen, das Carbid/Kohle-Gemisch nach seiner Herstellung getrennt vom Magnesium zu lagern, zu fluidisieren und beide Bestandteile erst in der Förderleitung oder in der Lanze zu vereinigen und auf diese Weise gemeinsam in die Schmelze einzubringen. Dieses Verfahren der getrennten Fluidisierung und des gemeinsamen Einblasens der getrennt fluidisierten Gemische (Coinjection) hat den Vorteil, daß das Magnesium auch in größerer Form verwendet werden kann.

Das erfindungsgemäße Entschwefelungsmittel wird zweckmäßigerweise in fluidisierter Form mit einer Fördergasmenge von 3 bis 30 NUkg Mittel so tief wie möglich in die Eisenschmelze eingeblasen. Hierbei soll die Förderrate des Mittels 10 bis 100 kg/min beträgen; bevorzugt wird mit einer Förderrate von 30 bis 80 kg/min Entschwefelungsmittel gearbeitet.

Als Fördergas für das Entschwefelungsmittel verwendet man vorzugsweise nichtoxidierende Gase wie Argon oder Stickstoff allein oder als Gemisch oder getrocknete Luft.

Das erfindungsgemäße Entschwefelungsmittel weist in Verbindung mit dem erfindungsgemäßen Verfahren erhebliche Vorteile gegenüber bisher bekannten Mitteln auf. So bringt die Kohle, abgesehen von der in ihr enthaltenen geringen Aschemenge praktisch keine weiteren schlackebildenden Bestandteile in die Eisenschmelze ein. Damit fällt bei Einsatz des erfindungsgemäßen Entschwefelungsmittels erheblich weniger Schlacke an als bei der Verwendung von Calciumcarbonat oder Calciumhydroxid als gasabspaltende Zusätze.

Im Vergleich zu den bekannten Wasserstoff und Kohlendioxid abspaltenden Zusätzen hat die Kohle den Vorteil, daß ein ausreichende Gasmenge unmittelbar nach dem Eintritt in die Eisenschmelze entwickelt und damit eine praktisch vollständige Dispergierung des feinteiligen Calciumcarbids und des Magnesiums in der Eisenschmelze erreicht wird. Hierdurch ist die Entschwefelungswirkung des erfindungsgemäßen Mittels den bekannten Entschwefelungsgemischen auf Basis Calciumcarbid gegenüber überlegen.

Gegenüber bekannten Entschwefelungsgemischen mit Gehalten von 50 Gew.% und mehr Magnesium, beinhaltet das erfindungsgemäße Mittel den überraschenden Vorteil, daß die Behandlungszeiten der Eisenschmelzen erheblich reduziert werden und zwar stärker als es nach der Reaktionsfähigkeit des Magnesiums und des Calciumcarbids zu erwarten war.

Das erfindungsgemäße Entschwefelungsmittel eignet sich im Zusammenhang mit dem beschriebenen Einblasverfahren ebenso gut zur Roheisenentschwefelung in der offenen Pfanne wie in der Torpedopfanne.

Darüberhinaus ist der besonders geringe Bedarf an Einblasgas vorteilhaft. Die Zusammensetzung des Mittels garantiert eine ausreichende Verteilung, so daß ein hoher Ausnutzungsgrad des Entschwefelungsmittels erreicht wird.

Bei Anwendung des erfindungsgemäßen Mittels bzw. Verfahrens wird eine deutliche Steigerung des Entschwefelungsgrades erreicht bzw. es wird eine merklich verringerte Menge an Entschwefelungsmittel zur Erzielung der gleichen Entschwefelungswirkung benötigt.

Bei Anwendung des erfindungsgemäßen Entschwefelungsmittels sind die Behandlungszeiten der Eisenschmelzen kurz, so daß auch nur eine geringe Abkühlung der Schmelze erfolgt. Die entstehenden Schlackemengen sind gering, wodurch die Eisenverluste beim Abziehen der Schlacke unbedeutend sind.

Die nachfolgenden Beispiele sollen die Erfindung näher erläutern.

### Beispiele

In Tabelle 2 sind unter den laufenden Nummern 1 und 2 die Ergebnisse dargestellt, die mit herkömmlichen Entschwefelungsmitteln auf Basis von Calciumcarbid und Diamidkalk in der offenen Pfanne erhalten wurden. Die Nummer 10 betrifft ein bekanntes Entschwefelungsmittel bestehend aus 50 Gew.% Magnesium und 50 Gew.% Kugelmühlenstaub (A1₂0₂ u. AI).

Unter den Nummern 3, 7 bis 9 sowie 12 und 13 sind die Ergebnisse wiedergegeben, die mit erfindungsgemäß zusammengesetzten Mitteln in offenen Pfannen erhalten wurden.

Die in Tabelle 3 wiedergegebenen Ergebnisse sind diejenigen von in Torpedopfannen erhaltenen Entschwefelungsbehandlungen mit den unter 1 bis 6 angegebenen Gemischen.

Sowohl beim Arbeiten in der offenen Pfanne als auch beim Arbeiten in der Torpedopfanne zeigen sich die erfindungsgemäßen Mittel den herkömmlichen Mitteln überlegen.

Die in Tabelle 2 verwendeten Abkürzungen bedeuten:
S_{A} Ausgangs-Schwefel-Gehalt der Roheisenschmelze
S, Endschwefelgehalt der RE-Schmelze nach der Behandlung
kg E-Mittel die aufgewendete Menge Entschwefelungsmittel pro t Roheisen t RE
a-Wert Kennziffer für die Wirksamkeit der Entschwefelung (Quotient aus aufgewandter Menge Entschwefelungsmittel und Differenz zwischen Ausgangs- und Endschwefelgehalt der Roheisenschmelze) x 100
CaD 8515 85 Gew.% techn. Carbid + 15 Gew.% Diamidkalk
Carbid technisches Calciumcarbid
% Gew.%

Die in vorstehender Tabelle zu den verschiedenen Kohlesorten angegebenen flüchtigen Bestandteile wurden Römpps Chemie-Lexikon, 8. Auflage, 1983, Bd. 3, S. 2142 entnommen.

Die abgespaltene Gasmenge in 1/kg ist diejenige Gasmenge, die bei sehr schnellem Erhitzen der Kohle auf Roheisentemperatur entweicht.

Unter den flüchtigen Bestandteilen des Diamidkalks versteht man die bei der Carbonatzersetzung freiwerdende CO₂-Menge.

Die Zeitdauer der Gasentwicklung gibt an, in welcher Zeit (Sec) etwa 90% der gesamten Gasmenge abgespalten werden.

## Patentansprüche

1. Feinkörniges Mittel zur Entschwefelung von geschmolzenem Eisen auf Basis von Calciumcarbid, das in fluidisierter Form mittels eines Gases in die Eisenschmelze eingeblasen wird, dadurch gekennzeichnet, daß es aus technischem Calciumcarbid und einer getrockneten Kohle, die mindestens 15 Gew.-% flüchtige Bestandteile enthält und bei der Temperatur der Eisenschmelze ein Gasvolumen von mindestens 80 NL Gas/kg entwickelt, besteht.

2. Mittel nach Anspruch 1, dadurch gekennzeichnet, daß es 50 bis 98 Gew.-% technisches Calciumcarbid und 50 bis 2 Gew.-% Kohle enthält.

3. Mittel nach Anspruch 1 oder 2, gekennzeichnet durch einen Gehalt von 80 bis 96 Gew.-% technischem Calciumcarbid und 20 bis 4 Gew.-% Kohle.

4. Mittel nach einem der vorhergehenden Ansprüche, dadurch gekennzeichnet, daß bei einer Erhitzungsgeschwindigkeit der Kohle von 10³ bis 10⁶°C/sec. auf die Temperatur der Eisenschmelze etwa 90 Gew.-% der flüchtigen Bestandteile innerhalb von weniger als 60 sec., bevorzugt weniger als 40 sec., freigesetzt werden.

5. Mittel nach einem der vorhergehenden Ansprüche, dadurch gekennzeichnet, daß die flüchtigen Bestandteile der Kohle bei der Temperatur der Eisenschmelze innerhalb von weniger als 10 sec. abgespalten werden.

6. Mittel nach einem der vorhergehenden Ansprüche, dadurch gekennzeichnet, daß ein Teil der Calciumcarbid-Komponente durch einen zusätzlichen Gehalt an Magnesium ersetzt ist, in der Weise, daß es 47,5 bis 95,5 Gew.-% technisches Calciumcarbid, 50 bis 2 Gew.-% Kohle und 2,5 bis 40 Gew.-% Magnesium enthält.

7. Mittel nach Anspruch 6, dadurch gekennzeichnet, daß der Gehalt an technischem Calciumcarbid 66 bis 86 Gew.-%, an getrockneter Kohle 20 bis 4 Gew.-% und an feinkörnigem Magnesium 10 bis 30 Gew.-% beträgt.

8. Mittel nach einem oder mehreren der vorhergehenden Ansprüche, gekennzeichnet durch eine Kohle, welche nach dem Eintritt in die Eisenschmelze ein Gasvolumen von mindestens 150 NL Gas/kg Kohle freisetzt.

9. Mittel nach einem oder mehreren der vorhergehenden Ansprüche, dadurch gekennzeichnet, daß der Feuchtigkeitsgehalt der getrockneten Kohle weniger als 0,5 Gew.-% beträgt.

10. Mittel nach einem oder mehreren der vorhergehenden Ansprüche, dadurch gekennzeichnet, daß die getrocknete Kohle mindestens 25 Gew.-% flüchtige Bestandteile enthält.

11. Mittel nach einem der vorhergehenden Ansprüche, dadurch gekennzeichnet, daß die Kohle eine Braunkohle ist.

12. Mittel nach einem der Ansprüche 1 bis 10, dadurch gekennzeichnet, daß man Kohle aus der Gruppe, bestehend aus Flammkohle, Gasflammkohle und Gaskohle auswählt.

13. Mittel nach einem der vorhergehenden Ansprüche, dadurch gekennzeichnet, daß mindestens 90 Gew.-% des Gemisches eine Korngröße < 200 pm aufweisen.

14. Mittel nach einem der vorhergehenden Ansprüche, dadurch gekennzeichnet, daß mindestens 90 Gew.-% des Gemisches eine Korngröße < 100 pm und 40 bis 65 Gew.-% eine Korngröße < 50 pm aufweisen.

15. Mittel nach einem oder mehreren der vorhergehenden Ansprüche, dadurch gekennzeichnet, daß ein Teil der Calciumcarbidkomponente und gegebenenfalls der Magnesiumkomponente durch einen zusätzlichen Gehalt an Flußspat ersetzt wird, wobei der Flußspatanteil des Mittels 1 bis 10 Gew.-% beträgt.

16. Mittel nach Anspruch 15, dadurch gekennzeichnet, daß es 2 bis 6 Gew.-% Flußspat enthält.

17. Verfahren zur Herstellung des Mittels nach einem der Ansprüche 1 bis 16, dadurch gekennzeichnet, daß man die Kohle trocknet, dem vorgebrochenen technischen Calciumcarbid zudosiert und das Gemisch in einer Mühle auf den gewünschten Feinheitsgrad zerkleinert.

18. Verfahren zur Entschwefelung von geschmolzenem Eisen, dadurch gekennzeichnet, daß das Entschwefelungsmittel nach einem oder mehreren der Ansprüche 1 bis 16 in fluidisierter Form mit einer Fördergasmenge von 3 bis 30 NL/kg Mittel in die Eisenschmelze eingeblasen wird.

19. Verfahren nach Anspruch 18, dadurch gekennzeichnet, daß man das Mittel mit einer Förderrate von 10 bis 100 kg/min in die Eisenschmelze einbläst.

20. Verfahren nach Anspruch 18 oder 19, dadurch gekennzeichnet, daß man als Fördergas wenigstens ein nicht oxidierendes Gas aus der Gruppe Stickstoff, Argon, Erdgas und Propan verwendet.

21. Verfahren nach den Ansprüche 18 bis 20, dadurch gekennzeichnet, daß man das feinteilige Magnesium und das Carbid-Kohlegemisch getrennt lagert, fluidisiert und danach in der Förderleitung oder Lanze vereinigt.

22. Verfahren nach Anspruch 21, dadurch gekennzeichnet, daß man den Anteil des Magnesiums im Gemisch während des Einblasens zeitlich variiert.

## Revendications

1. Agent à grains fins pour la désulfuration de fonte liquide à base de carbure de calcium qui est injecté dans la fonte liquide à l'état fluidisé à l'aide d'un gaz, caractérisé en ce qu'il est constitué par du carbure de calcium technique et par un charbon séché qui contient au moins 15% en poids de constituants volatils et dégage à la température du bain de fonte un volume de gaz d'au moins 80 l.norm. de gaz/kg.

2. Agent selon la revendication 1, caractérisé en ce qu'il contient 50 à 98% en poids de carbure de calcium technique et 50 à 2% en poids de charbon.

3. Agent selon la revendication 1 ou 2, caractérisé par une teneur en carbure de calcium technique de 80 à 96% en poids et par une teneur en charbon de 20 à 4% en poids.

4. Agent selon l'une des revendications précédentes, caractérisé en ce que, à la vitesse de chauffage du charbon de 10³ à 10⁶°C/s jusqu'à la température du bain de fonte, environ 90% en poids des constituants volatils sont libérés en l'espace de moins de 60 s, de préférence de moins de 40 s.

5. Agent selon l'une des revendications précédentes, caractérisé en ce que les constituants volatils du charbon sont éliminés en moins de 10 s à la température du bain de fonte.

6. Agent selon l'une des revendications précédentes, caractérisé en ce qu'une partie du composant carbure de calcium est remplacée par une teneur supplémentaire en magnésium de manière qu'il contienne 47,5 à 95,5% en poids de carbure de calcium technique, 50 à 2% en poids de charbon et 2,5 à 40% en poids de magnésium.

7. Agent selon la revendication 6, caractérisé en ce que la teneur en carbure de calcium technique se situe entre 66 et 86% en poids, celle en charbon séché entre 20 et 4% en poids et celle en magnésium à grains fins entre 10 et 30% en poids.

8. Agent selon une ou plusieurs des revendications précédentes, caractérisé par un charbon qui, après admission dans le bain de fonte, libère un volume de gaz d'au moins 150 I. norm. de gaz/kg de charbon.

9. Agent selon une ou plusieurs des revendications précédentes, caractérisé en ce que le taux d'humidité du charbon séché s'élève à moins de 0,5% en poids.

10. Agent selon une ou plusieurs des revendications précédentes, caractérisé en ce que le charbon séché contient au moins 25% en poids de constituants volatils.

11. Agent selon l'une des revendications précédentes, caractérisé en ce que le charbon est de la lignite.

12. Agent selon l'une des revendications 1 à 10, caractérisé en ce que l'on sélectionne le charbon dans le groupe consistant en charbon flambant, charbon gras à longue flamme et charbon à gaz.

13. Agent selon l'une des revendications précédentes, caractérisé en ce qu'au moins 90% en poids du mélange présentent une granulométrie < 200um.

14. Agent selon l'une des revendications précédentes, caractérisé en ce qu'au moins 90% en poids du mélange présentent une granulométrie < 100 um et qu'au moins 40 à 65% en poids présentent une granulométrie < 50 um.

15. Agent selon une ou plusieurs des revendications précédentes, caractérisé en ce qu'une partie du compostant carbure de calcium et éventuellement du composant magnésium est remplacée par une teneur supplémentaire en spath fluor, la fraction spath fluor de l'agent s'élevant à 1-10% en poids.

16. Agent selon la revendication 15, caractérisé en ce qu'il contient 2 à 6% en poids de spath fluor.

17. Procédé de préparation de l'agent selon l'une des revendications 1 à 16, caractérisé en ce qu'on sèche le charbon, ajoute en quantité dosée du carbure de calcium technique préalablement concassé et broie le mélange dans un broyeur jusqu'au degré de finesse désiré.

18. Procédé pour la désulfuration de fonte liquide, caractérisé en ce que l'agent de désulfuration selon une ou plusieurs des revendications 1 à 16 est injecté dans le bain de fonte à l'état fluidisé avec une quantité de gaz vecteur de 3 à 30 l.norm/kg d'agent.

19. Procédé selon la revendication 18, caractérisé en ce qu'on injecte l'agent dans le bain de fonte avec un débit de 10 à 100 kg/min.

20. Procédé selon la revendication 18 ou 19, caractérisé en ce qu'on utilise comme gaz vecteur au moins un gaz non oxydant du groupe de l'azote, de l'argon, du gaz naturel et du propane.

21. Procédé selon les revendications 18 à 20, caractérisé en ce qu'on stocke séparément le magnésium finement divisé et le mélange carbure-charbon, qu'on les fluidise et les réunit ensuite dans la canalisation de transport ou dans la lance.

22. Procédé selon la revendication 21, caractérisé en ce que, au cours de l'injection, on fait varier la fraction de magnésium dans le mélange en fonction du temps.

## Claims

1. Fine-grained agent for the desulphurisation of molten iron based on calcium carbide which is blown in fluidised form by means of a gas into the iron melt, characterised in that it consists of industrial calcium and a dried coal which contains at least 15 wt.% of volatile components and, at the temperature of the iron melt, evolves a gas volume of at least 80 standard litres of gas/kg.

2. Agent according to claim 1, characterised in that it contains 50 to 98 wt.% of industrial calcium carbide and 50 to 2 wt.% of coal.

3. Agent according to claim 1 or 2, characterised by a content of 80 to 96 wt.% of industrial calcium chloride and 20 to 4 wt.% of coal.

4. Agent according to one of the preceding claims, characterised in that in the case of a rate of heating of the coal of 10³ to 10⁶°C./sec. to the temperature of the iron melt, about 90 wt.% of the volatile components are liberated in less than 60 sec., preferably less than 40 sec.

5. Agent according to one of the preceding claims, characterised in that the volatile components of the coal are split off at the temperature of the iron melt within less than 10 sec.

6. Agent according to one of the preceding claims, characterised in that a part of the calcium carbide component is replaced by an additional content of magnesium in such a way that it contains 47.5 to 95.5 wt.% of industrial calcium carbide, 50 to 2 wt.% of coal and 2.5 to 40 wt.% of magnesium.

7. Agent according to claim 6, characterised in that the content of industrial calcium carbide amounts to 66-86 wt.%, of dried coal to 20 to 4 wt.% and of fine-grained magnesium to 10 to 30 wt.%.

8. Agent according to one or more of the preceding claims, characterised by a coal which, after entry into the iron melt, liberates a gas volume of at least 150 standard litres of gas/kg. of coal.

9. Agent according to one or more of the preceding claims, characterised in that the moisture content of the dried coal amounts to less than 0.5 wt.%.

10. Agent according to one or more of the preceding claims, characterised in that the dried coal contains at least 25 wt.% of volatile components.

11. Agent accordiong to one of the preceding claims, characterised in that the coal is a lignite.

12. Agent according to one of claims 1 to 10, characterised in that one selects the coal from the group consisting of flame coal, gas glame coal and gas coal.

13. Agent according to one of the preceding claims, characterised in that at least 90 wt.% of the mixture has a grain size of < 200um.

14. Agent according to one of the preceding claims, characterised in that at least 90 wt.% of the mixture has a grain size of < 100 urn. and 40 to 65 wt.% a grain size of < 50 ^{p}m.

15. Agent according to one or more of the preceding claims, characterised in that a part of the calcium carbide component and possibly of the magnesium component is replaced by an additional content of fluorspar, whereby the proportion of fluorspar of the agent amounts to 1 to 10 wt.%.

16. Agent according to claim 15, characterised in that it contains 2 to 6 wt.% of fluorspar.

17. Process for the production of the agent according to one of claims 1 to 16, characterised in that one dries the coal, doses to the previously broken industrial calcium carbide and comminutes the mixture in a mill to the desired degree of fineness.

18. Process for the desulphurisation of molten iron, characterised in that the desulphurisation agent according to one or more claims 1 to 16 is blown in fluidised form into the iron melt with an amount of conveyor gas of 3 to 30 standard litres/kg. of agent.

19. Process according to claim 18, characterised in that one blows in the agent into the iron melt with a conveyor rate of 10 to 100 kg./min.

20. Process according to claim 18 or 19, characterised in that, as conveyor gas, one uses at least one non-oxidising gas of the group nitrogen, argon, natural gas and propane.

21. Process according to claims 18 to 20, characterised in that one stores the finely-divided magnesium and the calcium carbide-coal mixture separately, fluidises and thereafter combines in the conveyor pipe or lance.

22. Process according to claim 21, characterised in that one chronologically varies the proportion of magnesium in the mixture during the blowing in.
